# EUROPÄISCHE PATENTSCHRIFT

(11) **EP 1 691 942 B1**
(45) Veröffentlichungstag und Bekanntmachung des Hinweises auf die Patenterteilung: **11.05.2011**
(21) Anmeldenummer: 04802923.5
(22) Anmeldetag: 11.12.2004
(51) Int. Cl.: B22C 1/16, B22C 1/18

(54) **WASSERLÖSLICHE SALZKERNE**
WATER-SOLUBLE SALT CORES
NOYAUX DE SEL SOLUBLES DANS L'EAU

(30) Priorität: 17.12.2003 DE 10359547
(43) Veröffentlichungstag der Anmeldung: 23.08.2006
(73) Patentinhaber: KS Aluminium-Technologie GmbH, 74172 Neckarsulm (DE)
(72) Erfinder: GRÖZINGER, Dieter, 91452 Wilhermsdorf (DE)
(74) Vertreter: Rütten, Peter Laurenz
(86) Internationale Anmeldenummer: PCT/DE2004/002718
(87) Internationale Veröffentlichungsnummer: WO 2005/058527

(56) Entgegenhaltungen:
- WO-A-01/02112
- WO-A2-2005/058526
- DE-A1- 19 525 307
- GB-A- 1 274 966
- US-A- 5 573 055
- US-A- 5 711 792
- DATABASE WPI Section Ch, Week 199149 Derwent Publications Ltd., London, GB; Class M22, AN 1991-360091 XP002328854 & SU 1 639 872 A (CASTING EQUIP TECHN AUTO) 7. April 1991 (1991-04-07)
- PATENT ABSTRACTS OF JAPAN Bd. 004, Nr. 072 (M-013), 27. Mai 1980 (1980-05-27) & JP 55 036031 A (HITACHI LTD), 13. März 1980 (1980-03-13)

## Beschreibung

Die vorliegende Erfindung betrifft wasserlösliche Salzkerne mit den Merkmalen des Oberbegriffs des Anspruchs 1.

Solche Salzkerne für Gießereizwecke die nach dem Guss von Teilen ausgewaschen werden sind lange bekannt, wie auch Versuche, diese durch Beimischung von Zusatzstoffen zu optimieren. So wurde in der DE-C-14 83 641 gefunden, dass eine Zugabe von bis zu 10% Borax, Magnesiumoxid oder Talkum die Belastbarkeit von Salzkernen aus NaCl und/oder KCI verbessert. Die DE-A-19 34 787 schlägt zur Vermeidung von Pressen und Sintern die Zugabe eines Kunstharzbinders und Wasserglas vor. Diese Beigaben sind auch aus der US-A-37 64 575 bekannt.

Die Verwendung von Kunstharzbindern ist jedoch höchst problematisch, da sie bei den Gusstemperaturen karbonisieren und ausgasen. Dies ist für den Guss nachteilig, und so werden die Salzkerne in der Regel auf 600° C vorgewärmt, damit das Ausgasen vor dem Gießen erfolgt. Da die Kunstharzbinder zum großen Teil belastend Gase freisetzen, ist für diesen Vorgang eine Absaugung erforderlich. Auch die Handhabung der sehr heißen Salzkerne bei dem Einlegen in die Gussform wirft Probleme auf. Aus der DE 195 25 307 A1 ist es bekannt, einen Gießkern aus Perlite, Natriumhexametaphosphat und Wasser herzustellen.

Aufgabe der vorliegenden Erfindung ist es, die geschilderten Probleme durch Einsatz eines alternativen Bindemittels zu vermeiden und Salzkerne zur Verfügung zu stellen, die bereits bei Sintertemperaturen von ab 200°C eine ausreichende Zugfestigkeit aufweisen, die bei Temperaturen von unter 700°C nicht ausgasen und die bei allen bekannten Gussarten einsetzbar sind.

Diese Aufgabe wird mit den in Anspruch 1 genannten Merkmalen gelöst. Vorteilhafte Ausführungen und Weiterentwicklungen der Erfindung und insbesondere ein erfindungsgemäßes Verfahren sind in den weiteren Ansprüchen umfasst.

Erfindungsgemäß sind Wasserlösliche Salzkerne, die durch Verdichten einer Mischung aus wasserlöslichen Salzen und einem Bindemittel unter Druck und anschließendem Sintern hergestellt werden dadurch gekennzeichnet, dass das Bindemittel ein anorganisches Phosphat oder eine Mischung anorganischer Phosphate mit einem Anteil von zwischen 0,5 und 10 Gew.-% der Mischung ist und die Wärmebehandlung bei Temperaturen von zwischen 200°C und 650°C erfolgt ist, so dass keine Änderung des Aggregatzustandes der Salzkerne eintritt. Auf den kostenaufwendigen Vorgang des Vorwärmens in der Gießerei kann somit verzichtet werden. Die Salzkerne können bei relativ niedrigen Temperaturen automatisch eingesetzt werden und ein Ausgasen findet nicht statt. Auch findet die Wärmebehandlung bei Temperaturen deutlich unter der Sintertemperatur (730° C) statt, was den Energiebedarf bei der Kernherstellung verringert.

Die Mischung kann einen Anteil eines anorganischen Borats enthalten. Ein hoher Anteil Bindemittel ergibt bei niedrigem Pressdruck eine eher raue Oberfläche, ein niedriger Anteil Bindemittel bei hohem Pressdruck eine glatte Oberfläche. Bei einer Sintertemperatur von 200° C wurden Zugfestigkeiten von zwischen 1 und 3 kg erzielt, bei 400° C von zwischen 2 und 3 kg.
Nach einer vorteilhaften Ausführung der Erfindung enthält die Mischung einen Anteil von zwischen 0 und 10 Gew.-% eines Trennmittels wie Graphit.

Das anorganische Phosphat ist beispielsweise ein Monoalumimumphosphat, ein Borphosphat oder ein Natriumpolyphosphat.

Im Folgenden wird die Erfindung anhand von Versuchen rein beispielhaft näher dargestellt. Die Zugfestigkeit wurde mittels einer pneumatischen Federzugwaage mit Schleppzeiger ermittelt, wobei der Schleppzeiger bei Bruch des eingespannten Versuchsstücks einen Kilogrammwert angab.

### Versuch I

97,5 Gew.-% Salz mit einer Korngröße von 0,16 - 0,7mm,
1,5 Gew.-% Monoaluminiumphosphat,
1 Gew.-% Graphit
wurden gepresst und wärmebehandelt. Es ergaben sich Zugfestigkeiten bei 200°C von ca. 3 Kg,
300°C von ca. 3 Kg,
400°C von ca. 3 Kg,
500°C von ca. 4,5 Kg.

### Versuch II

97,5 Gew.-% Salz mit einer Korngröße von 0,16 - 0,7 mm
1,5 Gew.-% Borphosphat
1 Gew.-% Graphit
wurden gepresst und wärmebehandelt. Es ergaben sich Zugfestigkeiten bei 200°C von ca. 2,4 Kg,
300°C von ca. 2,5 Kg
400°C von ca. 2,5 Kg,
500°C von ca. 3 - 3,5 Kg.

### Versuch III

97,5 Gew.-% Salz mit einer Korngröße von 0,16 - 0,7 mm
1,5 Gew.-% Natriumpolyphosphat
1 Gew.-% Graphit
wurden gepresst und wärmebehandelt. Es ergaben sich Zugfestigkeiten bei 200°C von ca. 1,3 Kg,
300°C von ca. 1,4 Kg,
400°C von ca. 2 Kg,
500°C von ca. 4 Kg.

### Versuch IV

97,5 Gew.-% Salz mit einer Korngröße von 0,16 - 0,7 mm
1,5 Gew.-% Borphosphat mit einem Anteil eines anorganischen Borats,
1 Gew.-% Graphit
wurden gepresst und wärmebehandelt. Es ergaben sich Zugfestigkeiten bei
200°C von 1,5 Kg,
300°C von 1,75 Kg,
400°C von 2,5 bis 3 Kg,
500°C von 3 bis 4 Kg.

Mit diesen Rezepturen kann auf den kostenaufwendigen Vorgang des Vorwärmens in der Gießerei verzichtet werden, die Salzkerne können bei relativ niedrigen Temperaturen automatisch eingesetzt werden und ein Ausgasen findet nicht statt. Auch findet die Wärmebehandlung bei Temperaturen deutlich unter der Sintertemperatur (730° C) statt, was den Energiebedarf bei der Kernherstellung verringert.

## Patentansprüche

1. Wasserlösliche Salzkerne, die durch Verdichten einer Mischung aus wasserlöslichen Salzen und einem Bindemittel unter Druck und anschließender Wärmebehandlung hergestellt werden, **dadurch gekennzeichnet, dass**
das Bindemittel ein anorganisches Phosphat oder eine Mischung anorganischer Phosphate mit einem Anteil von zwischen 0,5 und 10 Gew.-% der Mischung ist und die Wärmebehandlung bei Temperaturen von zwischen 200°C und 650°C erfolgt ist, so dass keine Änderung des Aggregatzustandes der Salzkerne eintritt.

2. Wasserlösliche Salzkerne nach Anspruch 1,
**dadurch gekennzeichnet, dass**
das Bindemittel einen Anteil eines anorganischen Borats enthält.

3. Wasserlösliche Salzkerne nach Anspruch 1 oder 2,
**dadurch gekennzeichnet, dass**
die Mischung einen Anteil von zwischen >0 und 10 Gew.-% eines Trennmittels enthält.

4. Wasserlösliche Salzkerne nach Anspruch 1, 2 oder 3,
**dadurch gekennzeichnet, dass**
das anorganische Phosphat ein Monoaluminiumphosphat ist.

5. Wasserlösliche Salzkerne nach Anspruch 1, 2 oder 3,
**dadurch gekennzeichnet, dass**
das anorganische Phosphat ein Borphosphat ist.

6. Wasserlösliche Salzkerne nach Anspruch 1, 2 oder 3,
**dadurch gekennzeichnet, dass**
das anorganische Phosphat ein Natriumpolyphosphat ist.

## Claims

1. Water-soluble salt cores made by compacting a mixture of water-soluble salts and a binding agent under pressure, and by a successive thermal treatment, **characterized in that**
the binding agent is an inorganic phosphate or a mixture of inorganic phosphates with a proportion of between 0.5 and 10 percent by weight of the mixture, and the thermal treatment has occurred at temperatures between 200°C and 650°C, so that no change in the aggregate state of the salt cores occurs.

2. Water-soluble salt cores of claim 1,
**characterized in that**
the binding agent contains a proportion of an inorganic borate.

3. Water-soluble salt cores of claim 1 or 2,
**characterized in that**
the mixture contains a proportion of between >0 and 10 percent by weight of a separating agent.

4. Water-soluble salt cores of claim 1, 2 or 3,
**characterized in that**
the inorganic phosphate is a monoaluminium phosphate.

5. Water-soluble salt cores of claim 1, 2 or 3,
**characterized in that**
the inorganic phosphate is a borophosphate.

6. Water-soluble salt cores of claim 1, 2 or 3,
**characterized in that**
the inorganic phosphate is a sodium polyphosphate.

## Revendications

1. Noyaux de sel solubles dans l'eau, formés par compression d'une mixture de sels solubles dans l'eau et d'un liant sous pression et par traitement thermique suivant, **caractérisés en ce que**
ledit liant est un phosphate anorganique ou une mixture de phosphates anorganiques avec un teneur se situant entre 0,5 et 10 pourcent en poids de la mixture, et ledit traitement thermique a été réalisé à des températures comprises entre 200°C et 650°C, de sorte l'état de matière des noyaux de sel n'est pas modifié.

2. Noyaux de sel solubles dans l'eau selon la revendication 1, **caractérisés en ce que** le liant a un teneur en un borate anorganique.

3. Noyaux de sel solubles dans l'eau selon les revendications 1 ou 2, **caractérisés en ce que** la mixture a un teneur comprise entre >0 et 10 pourcent en poids d'un agent de séparation.

4. Noyaux de sel solubles dans l'eau selon les revendications 1, 2 ou 3, **caractérisés en ce que** le phosphate anorganique est un phosphate mono d'aluminium.

5. Noyaux de sel solubles dans l'eau selon les revendications 1, 2 ou 3, **caractérisés en ce que** le phosphate anorganique est un borophosphate.

6. Noyaux de sel solubles dans l'eau selon les revendications 1, 2 ou 3, **caractérisés en ce que** le phosphate anorganique est un phosphate de sodium.
